# EUROPÄISCHE PATENTSCHRIFT

(11) **EP 0 318 803 B1**
(45) Veröffentlichungstag und Bekanntmachung des Hinweises auf die Patenterteilung: **23.06.1993**
(21) Anmeldenummer: 88119394.0
(22) Anmeldetag: 22.11.1988
(51) Int. Cl.: C23C 30/00

(54) **Hochtemperatur-Schutzschicht**
High-temperature protective coating
Composition de revêtement pour la protection à haute température

(30) Priorität: 28.11.1987 DE 3740478
(43) Veröffentlichungstag der Anmeldung: 07.06.1989
(73) Patentinhaber: Asea Brown Boveri Aktiengesellschaft, 68309 Mannheim (DE)
(72) Erfinder: Singheiser, Lorenz, Dr., D-6900 Heidelberg (DE)
(74) Vertreter: Rupprecht, Klaus, Dipl.-Ing.

(56) Entgegenhaltungen:
- EP-A- 0 025 263
- EP-A- 0 134 821
- EP-A- 0 207 874
- EP-A- 0 241 807
- FR-A- 2 205 578
- FR-A- 2 511 042
- GB-A- 2 114 603
- US-A- 4 743 514

## Beschreibung

Die Erfindung bezieht sich auf eine Hochtemperatur-Schutzschicht.

Solche Hochtemperatur-Schutzschichten kommen vor allem dort zur Anwendung, wo das Grundmaterial von Bauelementen aus warmfesten Stählen und/oder Legierungen zu schützen ist, die bei Temperaturen über 600 °C verwendet werden.

Durch diese Hochtemperatur-Schutzschichten soll die Wirkung von Hochtemperaturkorrosionen vor allem von Schwefel, Ölaschen, Sauerstoff, Erdalkalien und Vanadium verlangsamt bzw. vollständig unterbunden werden. Solche Hochtemperatur-Schutzschichten sind so ausgebildet, daß sie direkt auf das Grundmaterial des zu schützenden Bauelementes aufgetragen werden können.

Bei Bauelementen von Gasturbinen sind Hochtemperatur-Schutzschichten von besonderer Bedeutung. Sie werden vor allem auf Lauf- und Leitschaufeln sowie auf Wärmestausegmente von Gasturbinen aufgetragen.

Für die Fertigung dieser Bauelemente wird vorzugsweise ein austenititsches Material auf der Basis von Nickel, Kobalt oder Eisen verwendet. Bei der Herstellung von Gasturbinenbauteilen kommen vor allem Nickel-Superlegierungen als Grundmaterial zur Anwendung.

Bis jetzt ist es üblich, Bauelemente, die für Gasturbinen bestimmt sind, mit Schutzschichten zu versehen, die durch Legierungen gebildet werden, deren wesentliche Bestandteile Nickel, Chrom, Aluminium und Yttrium sind (FR-A-2 511 042).

Solche Hochtemperaturschutzschichten weisen eine Matrix auf, in die eine aluminiumhaltige Phase eingelagert ist.

Wird ein Bauelement, das mit einer solchen Hochtemperaturschutzschicht versehen ist, einer Betriebstemperatur von mehr als 950°C ausgesetzt, so beginnt das in der Phase enthaltene Aluminium an die Oberfläche zu diffundieren, wo es zur Ausbildung einer Alumniniumoxiddeckschicht kommt.

Von Nachteil ist hierbei, daß diese Deckschicht keine besonders gute Haftung aufweist, und deshalb durch die Einwirkung von Korrosionen mit der Zeit abgetragen wird, so daß der hierdurch selbsttätig entstandene Schutz für die Hochtemperaturschutzschicht verloren geht. Im Laufe der Zeit schreitet die Korrosion so weit fort, daß die Matrix der Hochtemperaturschutzschicht selbst angegriffen wird.

Es hat sich jedoch gezeigt, daß durch solche Hochtemperaturschutzschichten Bauelemente aus austenitischen Werkstoffen am besten geschützt werden, so daß auf diese Schutzschichten nicht verzichtet werden kann.

Eine verbesserte Hochtemperaturschicht ist aus der EP-A-0 134 821 bekanntgeworden. Die bekannte Schutzschicht ist eine oxiddispersionsgehärtete Nickelbasislegierung mit hohem Chrom- und Aluminiumgehalt. Als haftungssteigernde Zusätze sind wahlweise Silizium und Zirkonium oder Silizium und Tantal vorgesehen, welche dazu beitragen sollen, die Oxidationsbeständigkeit und die Haftung an den Bauteilen zu verbessern. Wie die Praxis jedoch zeigt, nicht mit dem gewünschten Erfolg.

Ausgehend von diesem Stand der Technik ist es daher Aufgabe der Erfindung, eine Hochtemperaturschutzschicht der eingangs genannten Art so zu verbessern, daß ihre Haftfestigkeit und ihr Korrosionswiderstand erhöht sind.

Die Lösung der Aufgabe ist in den Ansprüchen 1 - 4 angegeben. Demgemäß weist die erfindungsgemäße Hochtemperaturschutzschicht, die ebenfalls eine oxiddispersionsgehärtete Legierung ist, neben den bekannten Elementen wie Nickel, Chrom und Aluminium sowie Silizium und Zirkonium oder Tantal auch Gehalte bis 2 % an Yttrium und/oder Hafnium auf.

Durch die Zugabe von Yttrium und/oder Hafnium wird die Oxidationsbeständigkeit im Vergleich mit bekannten Hochtemperaturschutzschichten beträchtlich erhöht, da sie ebenfalls aluminiumhaltige Phasen aufweist, welche die Ausbildung einer aluminiumoxidhaltigen Deckschicht ermöglichen.

Wird dem Basiswerkstoff, der die Hochtemperaturschutzschicht bildet, Zirkonium und Silizium zulegiert, so kommt es auf der aluminiumoxidhaltigen Deckschicht zur Ausbildung einer zusätzlichen Aluminium-Nickel-Chrom-Oxidschicht, welche den Schutz der Hochtemperaturschutzschicht und des darunter befindlichen Bauelementes wesentlich erhöht. Mit einem Zusatz von Silizium und Tantal kann ebenfalls die Ausbildung einer Aluminiumoxiddeckschicht erreicht werden. Die mit dem einen oder anderen Zusatz hergestellte erfindungsgemäße Hochtemperaturschutzschicht erfährt eine wesentlich bessere Haftfestigkeit auf den Bauelementen als bekannte Schichten dieser Art. Dies gilt auch für ihre Deckschichten. Die feste und beständige Haftung der Schutzschicht und ihrer Deckschicht wird duch den speziell für die Legierung festgelegten Anteil an Yttrium und/oder Hafnium erreicht.

Durch den Zusatz des Yttrium in Mengen von 0,2 bis 2 Gew.% wird die Oxidationsgeschwindigkeit auf der Oberfläche der Hochtemteraturschutzschicht in einem bisher nicht dagewesenen Maß reduziert. Dieser Effekt wird durch den Zusatz von Hafnium sogar noch etwas verstärkt. Die erfindungsgemäße Hochtemperatur-Schutzschicht wird bei einer ersten Ausführungsform durch eine Legierung gebildet, die Chrom, Aluminium, Nickel, Yttrium, Silizium und Zirkonium enthält. An Stelle von Ytrium können auch Yttrium und Hafnium oder Hafnium alleine verwendet werden. Eine solche Legierung weist 25 bis 27 Gew.% Chrom, 4 bis 7 Gew.% Aluminium, 0,2 bis 2 Gew.% Yttrium, 1 bis 3 Gew.% Silizium, und 1 bis 2 Gew.% Zirkomium auf, wobei der übrige Anteil der Legierung durch Nickel gebildet wird. Die 0,2 bis 2 Gew % Ytrrium können auch durch 0,2 bis 2 Gew % Yttrium und Hafnium bzw. durch 0,2 bis 2 Gew % Hafnium ersetzt werden.

Eine Hochtemperatur-Schutzschicht mit den gleichen Eigenschaften wird durch die Verwendung einer Legierung erzielt, die Chrom, Aluminium, Yttrium, Nickel, Silizium und Tantal enthält. Auch hierbei kann der Anteil des Yttriums durch Yttrium und Hafnium bzw. Hafnium alleine ersetzt werden. Nach einer entsprechenden zweiten Ausführungsform wird eine Legierung verwendet, die 23 bis 27 Gew.% Chrom, 3 bis 5 Gew.% Aluminium, 0,2 bis 2 Gew. % Yttrium, 1 bis 2,5 Gew.% Silizium, 0,1 bis 3 Gew.% Tantal enthält, wobei der übrige Anteil der Legierung aus Nickel besteht. Die 0,2 bis 2 Gew.% Yttrium können auch durch 0,2 bis 2 Gew.% Yttrium und Hafnium bzw. durch 0,2 bis 2 Gew.% Hafnium ersetzt werden. Alle Gewichtsangaben beziehen sich auf das Gesamtgewicht der jeweiligen Legierung.

Alle hier beschriebenen Legierungen sind in gleicher Weise für die Ausbildung einer Hochtemperatur-Schutzschicht geeignet. Gleichgültig durch welche der oben beschriebenen Legierungen sie gebildet werden, es entstehen in jedem Fall unter Betriebsbedingungen auf diesen Schutzschichten Aluminiumoxid-Deckschichten, die sich bei jeder der erfindungsgemäßen Legierungszusammensetzungen gleich schnell und gleich stark ausbilden, und die auch bei Temperaturen, die größer als 950°C sind, nicht abgetragen werden.

Anhand eines Ausführungsbeispiels, das die Herstellung eines beschichteten Gasturbinenenbauteils beschreibt, wird die Erfindung näher erläutert. Das zu beschichtende Gasturbinenbauteil ist aus einem austenitischen Material, insbesondere einer Nickel-Superlegierung gefertigt. Vor der Beschichtung wird das Bauteil zunächst chemisch gereinigt und dann mit einem Sandstrahl aufgerauht. Die Beschichtung des Bauelementes erfolgt unter Vakuum mittels Plasmaspritzen.
Für die Beschichtung wird eine Legierung verwendet, die 25 bis 27 Gew.% Chrom, 4 bis 7 Gew.% Aluminium, 0,2 bis 2 Gew.% Yttrium, 1 bis 3 Gew.% Silizium, 1 bis 2 Gew.% Zirkonium aufweist. Der übrige Anteil der Legierung besteht aus Nickel.
Die 0,2 bis 2 Gew.% Yttrium können auch durch 0,2 bis 2 Gew.% Yttrium und Hafnium oder durch 0,2 bis 2 Gew.% Hafnium ersetzt werden.
Anstelle dieser Legierung kann auch eine Legierung verwendet werden, die 23 bis 27 Gew.% Chrom, 3 bis 5 Gew.% Aluminium, 0,2 bis 2 Gew.% Yttrium, 1 bis 2,5 Gew.% Silizium, 0,1 bis 3 Gew.% Tantal aufweist, wobei der restliche Anteil der Legierung Nickel ist. Die 0,2 bis 2 Gew.% Yttrium können auch durch 0,2 bis 2 Gew.% Yttrium und Hafnium bzw. durch die gleiche Menge Hafnium alleine ersetzt werden.
Alle Gewichtsanganben beziehen sich auf das Gesamtgewicht der verwendeten Legierung.
Das die Legierung bildende Material liegt in Pulverform vor, und weist vorzugsweise eine Korngröße von 45 µm auf. Vor dem Aufbringen der Hochtemperatur-Schutzschicht, insbeondere vor dem Aufbringen der die Schutzschicht bildenden Legierung, wird das Bauelement mit Hilfe des Plasmas auf 800 °C erhitzt. Die Legierung, wird direkt auf das Grundmaterial des Bauelementes aufgetragen. Als Plasmagas wird Argon und Wasserstoff verwendet. Nach dem Aufbringen der Legierung wird das Bauelement einer Wärmebehandlung unterzogen. Diese erfolgt in einem Hochvakuumglühofen. In ihm wird ein Druck aufrecht erhalten, der kleiner als 0,66 Pa (5x10⁻³ Torr) ist. Nach dem Erreichen des Vakuums wird der Ofen auf eine Temperatur von 1100 °C aufgeheizt. Die oben angegebene Temperatur wird während etwa 1 Stunde mit einer Toleranz von etwa +/- 4 °C gehalten. Anschließend wird die Heizung des Ofens abgeschaltet. Das beschichtete und wärmebehandelte Bauelement wird im Ofen langsam abgekühlt. Seine Herstellung ist nach dem Abkühlen beendet. Alle Legierungsvarianten werden in der gleichen Weise aufgetragen.

## Patentansprüche

1. Hochtemperatur-Schutzschicht, dadurch gekennzeichnet, daß dies 25 bis 27 Gew.-% Chrom, 4 bis 7 Gew.-% Aluminium, 0,2 bis 2 Gew.-% Yttrium und/oder Hafnium, 1 bis 3 Gew.-% Silizium und 1 bis 2 Gew.-% Zirkonium enthält, und der restliche Anteil aus Nickel besteht.

2. Hochtemperatur-Schutzschicht, dadurch gekennzeichnet, daß diese 25 bis 27 Gew.-% Chrom, 4 bis 7 Gew.-% Aluminium, 0,2 bis 2 Gew.-% Yttrium, 1 bis 3 Gew.-% Silizium und 1 bis 2 Gew.-% Zirkonium enthält, und der restliche Anteil aus Nickel besteht.

3. Hochtemperatur-Schutzschicht, dadurch gekennzeichnet, daß diese 23 bis 27 Gew.-% Chrom, 3 bis 5 Gew.-% Aluminium, 0,2 bis 2 Gew.-% Yttrium, 1 bis 2,5 Gew.-% Silizium und 0,1 bis 3 Gew.-% Tantal aufweist, und der restliche Anteil aus Nickel besteht.

4. Hochtemperatur-Schutzschicht, dadurch gekennzeichnet, daß diese 23 bis 27 Gew.-% Chrom, 3 bis 5 Gew.-% Aluminium, 0,2 bis 2 Gew.-% Yttrium und/oder Hafnium, 1 bis 2,5 Gew.-% Silizium und 0,1 bis 3 Gew.-% Tantal aufweist, und der restliche Anteil aus Nickel besteht.

5. Vormaterial für die Herstellung einer Hochtemperatur-Schutzschicht nach einem der Ansprüche 1 bis 4, dadurch gekennzeichnet, daß das die Legierung bildende Material in Pulverform mit einer Korngröße von vorzugsweise 45 µm vorliegt.

6. Verfahren zur Herstellung einer Hochtemperatur-Schutzschicht nach einem der Ansprüche 1 bis 4, dadurch gekennzeichnet, daß das zu beschichtende Bauelement vor dem Aufbringen der Schutzschicht zunächst chemisch gereinigt, dann mittels Sandstrahl aufgerauht und schließlich mittels Plasma auf 800°C erhitzt wird.

## Claims

1. High-temperature protective layer, characterised in that it contains 25 to 27% by weight of chromium, 4 to 7% by weight of aluminium, 0.2 to 2% by weight of yttrium and/or hafnium, 1 to 3% by weight of silicon and 1 to 2% by weight of zirconium, the remaining part consisting of nickel.

2. High-temperature protective layer, characterised in that it contains 25 to 27% by weight of chromium, 4 to 7% by weight of aluminium, 0.2 to 2% by weight of yttrium, 1 to 3% by weight of silicon and 1 to 2% by weight of zirconium, the consisting part consisting of nickel.

3. High-temperature protective layer, characterised in that it contains 23 to 27% by weight of chromium, 3 to 5% by weight of aluminium, 0.2 to 2% by weight of yttrium, 1 to 2.5% by weight of silicon and 0.1 to 3% by weight of tantalum, the remaining part consisting of nickel.

4. High-temperature protective layer, characterised in that it contains 23 to 27% by weight of chromium, 3 to 5% by weight of aluminium, 0.2 to 2% by weight of yttrium and/or hafnium, 1 to 2.5% by weight of silicon and 0.1 to 3% by weight of tantalum, the remaining part consisting of nickel.

5. Base material for producing a high-temperature protective layer according to one of Claims 1 to 4, characterised in that the material forming the alloy is in the form of a powder having a grain size of preferably 45 µm.

6. Process for producing a high-temperature protective layer according to one of Claims 1 to 4, characterised in that the component to be coated is, before the application of the protective layer, first chemically cleaned, then roughened by means of sandblasting and finally heated to 800°C by means of plasma.

## Revendications

1. Couche de protection à haute température, caractérisée par le fait que celle-ci contient en pourcents en poids: 25 à 27 % de chrome, 4 à 7 % d'aluminium, 0,2 à 2 % d'yttrium et/ou de hafnium, 1 à 3 % de silicium et 1 à 2 % de zirconium, le reste étant du nickel.

2. Couche de protection à haute température, caractérisée par le fait que celle-ci contient en pourcents en poids: 25 à 27 % de chrome, 4 à 7 % d'aluminium, 0,2 à 2 % d'yttrium, 1 à 3 de silicium et 1 à 2 % de zirconium, le reste étant du nickel.

3. Couche de protection à haute température, caractérisée par le fait que celle-ci contient en pourcents en poids: 23 à 27 % de chrome, 3 à 5 % d'aluminium, 0,2 à 2 % d'yttrium, 1 à 2,5 % de silicium et 0,1 à 3 % de tantale, le reste étant du nickel.

4. Couche de protection à haute température, caractérisée par le fait que celle-ci contient en pourcents en poids: 23 à 27 % de chrome, 3 à 5 % d'aluminium 0,2 à 2 % d'yttrium et/ou de haffnium, 1 à 2,5 % de silicium et 0,1 à 3 % de tantale, le reste étant du nickel.

5. Matériau de base pour la fabrication d'une couche de protection à haute température selon l'une des revendications 1 à 4, caractérisé par le fait que le matériau constituant l'alliage se présente sous forme de poudre avec une dimension de grain de 45 µm de préférence.

6. Procédé de réalisation d'une couche de protection à haute température selon l'une des revendications 1 à 4, caractérisé par le fait que, préalablement à l'application de la couche de protection, on nettoie l'organe à revêtir par des moyens chimiques, on augmente sa rugosité par sablage et on le réchauffe à 800 °C au moyen de plasma.
